# EUROPÄISCHE PATENTSCHRIFT

(11) **EP 0 647 723 B1**
(45) Veröffentlichungstag und Bekanntmachung des Hinweises auf die Patenterteilung: **12.04.2000**
(21) Anmeldenummer: 94114354.7
(22) Anmeldetag: 13.09.1994
(51) Int. Cl.: C22F 1/08, C23G 5/00

(54) **Verfahren zur Herstellung von nahtlos gezogenen halbharten/harten Installationsrohren**
Process for manufacturing of seamless drawn medium hard/hard copper fitting tubes
Procédé pour la fabrication de tuyaux d'installation en cuivre durs ou demi-durs, étirés sans soudure

(30) Priorität: 09.10.1993 DE 4334536
(43) Veröffentlichungstag der Anmeldung: 12.04.1995
(73) Patentinhaber: KM Europa Metal Aktiengesellschaft, D-49023 Osnabrück (DE)
(72) Erfinder: Triquet, Christian, Dipl.-Ing., D-49143 Bissendorf (DE); Fliegner, Ulrich, D-49082 Osnabrück (DE); Matussek, Jörg, Dipl.-Ing., D-49143 Bissendorf (DE)

(56) Entgegenhaltungen:
- EP-A- 0 128 846
- EP-A- 0 281 641
- FR-A- 2 668 170
- GB-A- 2 028 184
- GB-A- 2 055 061
- GB-A- 2 075 391

## Beschreibung

Die Erfindung betrifft ein Verfahren zur Herstellung von nahtlos gezogenen halbharten/harten Installationsrohren aus Kupfer, bei welchem die Innenoberflächen der Rohre aufgerauht werden.

Zum Transport von kalten oder erwärmten Trinkwässern ist es bekannt (z.B. EP-A-281 641), korrosionsgeschützte nahtlose Installationsrohre aus phosphordesoxidiertem Kupfer (SF-Cu) einzusetzen. Derartige Installationsrohre weisen bei bestimmten Wasserqualitäten die Eigenschaft auf, daß Kupferionen in fließendes oder stehendes Wasser abgegeben werden.

Gemäß der im offiziellen Journal der EG-Kommission vom 30.08. 1980 veröffentlichten Richtlinie des EG-Rates vom 15.07.1980 über die Qualitätsansprüche an zum menschlichen Verbrauch bestimmten Wässern beträgt der geforderte Maximalgrenzwert der Kupferionenabgabe an das Wasser 3 mg/l nach zwölf Stunden Stagnation in einer Rohrleitung. Ferner haben Untersuchungen ergeben (Zeitschrift "Tribune de l'eau" Vol. 41, Dezember 1988 (Nr. 4) Seiten 29 bis 35), daß korrosionsgeschützte innen oxidierte Kupferrohre für Normalwässer bei etwa 2 mg/l liegende Maximalwerte aufweisen. Das bedeutet, daß die für Hausinstallationen bislang verwendeten Qualitäts-Kupferrohre die Anforderungen der EG-Richtlinie in der Regel erfüllen.

Dennoch kann nicht ausgeschlossen werden, daß die in der Praxis unvermeidlichen Schwankungen in der Qualität der Trinkwässer in dem einen oder anderen Fall diese Maximalwerte überschreiten. Der sich hieraus ergebende Unsicherheitsfaktor wird indessen in der Praxis zwangsläufig in Kauf genommen.

Durch die EP 0 306 810 A2 ist ein Verfahren zur Herstellung lochfraßbeständiger hartgezogener Rohre aus Kupfer oder Kupferlegierungen bekannt, bei welchem die Rohre zunächst entfettet und dann die Innenoberflächen der Rohre zusätzlich mit einem Strahlmittel behandelt werden. Hierdurch wird eine Aufrauhung der inneren Oberflächen erzielt, durch das es gelingt, die Bildung von schädlichen Filmen, z.B. kohlenstoffhaltigen Filmen, auf den Innenoberflächen von hartgezogenen Kupferrohren zu vermeiden. In diesem Zusammenhang ist es außerdem bekannt, daß Lochfraßkorrosionsprozesse zwar eine Kupferionenwanderung beinhalten, diese jedoch nach anderen Gesetzmäßigkeiten ablaufen. So zählt es allgemein zum Stand der Technik, daß eine hohe Korrosionsfestigkeit von Kupferwerkstoffen, insbesondere eine solche gegen Lochfraßkorrosion Typ 1, nicht zugleich eine geringere Kupferionenabgabe an Wasser zur Folge hat.

Ausgehend von dem im Oberbegriff des Patentanspruchs 1 beschriebenen Verfahren liegt der Erfindung die Aufgabe zugrunde, dieses Verfahren dahingehend zu verbessern, daß eine verminderte Kupferionenabgabe an Trinkwasser mit einem normalen pH-Wert im Bereich von 6,5 bis 9,0 gewährleistet werden kann.

Die Lösung dieser Aufgabe besteht nach der Erfindung in den im kennzeichnenden Teil des Patentanspruchs 1 aufgeführten Merkmalen.

Unter Anwendung des erfindungsgemäßen Verfahrens können nunmehr halbharte oder harte Installationsrohre aus Kupfer zur Verfügung gestellt werden, bei denen die Kupferionenabgabe an das Trinkwasser auch über einen langen Zeitraum entscheidend unter den geforderten Grenzwerten gehalten werden kann. Derartige Installationsrohre sind überdies widerstandsfähig gegen Lochfraßkorrosion und können mit den bekannten Verbindungs- und Biegetechniken installiert werden. Das Verfahren erlaubt außerdem eine wirtschaftliche Herstellung in Stangenform mit den üblicherweise verfügbaren Fertigungsanlagen für nahtlose Kupferrohre. Darüberhinaus kann das erfindungsgemäße Verfahren in vorteilhafter Weise bei der Herstellung von Fittings mit verminderter Kupferionenabgabe angewendet werden.

In einem ersten Verfahrensschritt erfolgt ein sogenannter Vorzug, bei welchem aus gegossenen Stangen warm umgeformte Vorrohre durch Ziehen auf eine Zwischenabmessung kalt umgeformt werden. Im Anschluß daran werden die Innenoberflächen dieser Zwischenrohre aufgerauht. Hiermit soll nicht nur die oxidische Reaktion mit den Innenoberflächen begünstigt werden, sondern es soll auch verhindert werden, daß bei dem späteren Härtezug, bei dem eine Streckung der Innenoberflächen erfolgt, die Oxidschicht nicht mehr gleichmäßig deckt. Die Rauhtiefe Ra kann sich hierbei zwischen 0,3 µm und 1,0 µm bewegen. In dem sich anschließenden Glühvorgang bei 350 °C bis 650 °C mit einer Einleitung einer Gasmischung in das Rohrinnere, welche aus einem Schutzgas und Sauerstoff besteht, soll eine dünne haftende Oxidschicht hergestellt werden. Nunmehr wird durch einen Härtezug auf halbhart/hart die Endabmessung der Installationsrohre erzeugt. Im Anschluß an den Härtezug erfolgt nochmals eine thermische Behandlung bei 175 °C bis 275 °C unter Einleitung eines sauerstoffhaltigen Gasgemisches in das Rohrinnere, um eine Oxidschicht in einer Zusammensetzung von etwa 12 % bis 21 % Sauerstoff mit dem Restgehalt Kupfer zu erzielen.

Durch das erfindungsgemäße Fertigungsverfahren wird die Kupferionenabgabe im Vergleich zu den bisher für die zentrale Trinkwasserversorgung eingesetzten halbharten/harten Installationsrohren in Stangenform aus Kupfer wesentlich reduziert bei gleichbleibendem Widerstand gegen Lochfraßkorrosion. Wie interne Langzeituntersuchungen mit Trinkwässern mit einem pH-Wert im Bereich von 6,5 bis 9,0 ergeben haben, erreicht die maximale Kupferionenlöslichkeit bei so gefertigten Installationsrohren überraschenderweise nur einen bei 1 mg/l liegenden Wert.

Dieses in der Fachwelt bislang nicht bekannte Ergebnis dürfte auf den erhöhten Sauerstoffanteil der Kupferoxidschicht im Rohrinnern beruhen. Hierbei ist die eigentliche Bremse für die Kupferionenabgabe eine dichte grüne Malachitdeckschicht, die sich bei Kontakt mit dem Trinkwasser üblicher Qualität auf der Rohrinnenoberfläche ausbildet. Malachit hat die chemische Formel Cu₂[CO₃,(OH)₂]. Zur Bildung von Malachit besteht also ein hoher Bedarf an Sauerstoff, der teils aus dem Trinkwasser und teils aus der Oxidschicht der Rohroberfläche gedeckt wird. Da nun die Rohrinnenoberfläche aufgrund der Erfindung einen höheren Sauerstoffgehalt aufweist, bildet sich erwiesenermaßen die Malachitschicht in kürzester Zeit aus und reduziert damit stark die Kupferionenabgabe.

Das Aufrauhen der Innenoberflächen der Zwischenrohre kann gemäß den Merkmalen des Patentanspruchs 2 durch Verwendung von Strahlmitteln oder durch Beizen durchgeführt werden. Als Strahlmittel kann z.B. Siliziumoxid zum Einsatz gelangen.

Das Glühen der Zwischenrohre erfolgt entsprechend den Merkmalen des Patentanspruchs 3 bevorzugt mit einem Schutzgas, das einen Sauerstoffanteil von 1 % bis 7 % aufweist.

Nach Patentanspruch 4 wird der Glühvorgang vorzugsweise bei einer Temperatur von etwa 650 °C durchgeführt. Dadurch kann eine dünne haftende Oxidschicht mit einer Dicke von etwa 0,05 µm bis 0,2 µm erzeugt werden.

Die thermische Behandlung nach dem Härtezug erfolgt entsprechend Patentanspruch 5 zweckmäßig bei einer Temperatur von etwa 250 °C. Der Härtezug wird insbesondere mit einem Innendorn durchgeführt. Der Umformgrad beträgt hierbei im Mittel 20 %.

Es kann zweckmäßig sein, die Innenoberfläche der Rohre nach dem Härtezug zu entfetten (Patentanspruch 6). Zum Entfetten kann ein handelsübliches Entfettungsmittel verwendet werden.

Desweiteren ist es gemäß Patentanspruch 7 sinnvoll, im Zuge der thermischen Behandlung nach dem Härtezug ein Gasgemisch mit mindestens 20 % Sauerstoff in das Rohrinnere zur Bildung einer Oxidschicht einzuleiten.

Die Erwärmung kann nach Patentanspruch 8 konvektiv, elektrisch induktiv oder konduktiv durchgeführt werden.

Ein Ausführungsbeispiel der Erfindung ist nachfolgend näher erläutert.

Zunächst wurde phosphordesoxidiertes Kupfer (SF-Cu) geschmolzen und zu Stangen gegossen. Mittels Warmumformung wurden die Stangen dann zu Rohren weiterverarbeitet und anschließend bis auf eine Zwischenabmessung kaltumgeformt.

Sodann wurde die Innenoberfläche der Zwischenrohre mit Siliziumoxid als Strahlmittel behandelt. Als Ergebnis wurde eine Rauhigkeit Ra = 0,52 µm gemessen.

Die Zwischenrohre wurden dann bei einer Temperatur von 650 °C unter Einleitung eines Gasgemisches in das Rohrinnere kontinuierlich wärmebehandelt. Das Gasgemisch setzte sich aus einem Schutzgas mit einem sauerstoffanteil von 3 % zusammen. Es bildete sich auf der Innenoberfläche eine fest haftende dünne Kupferoxidschicht mit einer Schichtdicke von 0,15 µm aus, deren Sauerstoffgehalt mittels Röntgendiffraktometrie auf 11,2 % bestimmt wurde.

Im nächsten Arbeitsschritt wurden die Zwischenrohre unter Verwendung eines Standardziehöls auf die Endabmessung mit einem Umformgrad von 20 % hartgezogen und anschließend innenseitig dadurch entfettet, daß ein handelsübliches Entfettungsmittel durch die Rohre geleitet wurde.

Auf 300 mm abgelängte und entgratete Rohrabschnitte wurden dann in einem Laborofen mit umgewälzter Luft als Ofenatmosphäre bei 250 °C über eine Dauer von 30 min oxidierend wärmebehandelt. Der Sauerstoffgehalt (O₂-Gehalt) der jetzt ausgebildeten Kupferoxidschicht an der Innenoberfläche der Rohre wurde mittels energiedispersiver Analyse (EDX) auf 13,8 % bestimmt.

Nunmehr wurden diese Rohrabschnitte (Testrohrabschnitte) senkrecht angeordnet und mit Trinkwasser gefüllt. In einer mehrmonatigen Untersuchungsreihe wurde die Kupferionenabgabe bestimmt. Hierzu wurde jeweils im 24-Stunden-Takt die abgegebene Kupfermenge in mg/l mit einem Absorptionsspektrometer gemessen. Der pH-Wert des verwendeten Trinkwassers betrug 7,6.

Die obere Grenze der Meßwerte für den Kupfergehalt im Trinkwasser lag bei 1 mg/l.

## Patentansprüche

1. Verfahren zur Herstellung von nahtlos gezogenen halbharten/harten Installationsrohren aus Kupfer, bei welchem die Innenoberflächen der Rohre aufgerauht werden, **dadurch gekennzeichnet**, daß zunächst aus gegossenen Stangen warmumgeformte Vorrohre durch Ziehen auf eine Zwischenabmessung kaltumgeformt werden, worauf die Innenoberflächen dieser Zwischenrohre aufgerauht und dann diese aufgerauhten Zwischenrohre bei einer Temperatur von 350 °C bis 650 °C sowie bei in das Rohrinnere eingeleitetem, Sauerstoff enthaltendem Schutzgas geglüht werden, und daß danach die Zwischenrohre einem halbharten/harten Härtezug unterworfen werden, an den sich eine thermische Behandlung mit einer Temperatur von 175 °C bis 275 °C unter Einleitung eines sauerstoffhaltigen Gasgemisches in das Rohrinnere anschließt.

2. Verfahren nach Patentanspruch 1, **dadurch gekennzeichnet**, daß die Innenoberflächen der Zwischenrohre durch Strahlen oder Beizen aufgerauht werden.

3. Verfahren nach Patentanspruch 1 oder 2, **dadurch gekennzeichnet**, daß der Glühvorgang bei einer Schutzgasatmosphäre im Rohrinneren mit einem Sauerstoffanteil von 1 % bis 7 % durchgeführt wird.

4. Verfahren nach einem der Patentansprüche 1 bis 3, **dadurch gekennzeichnet**, daß der Glühvorgang bei einer Temperatur von etwa 650 °C durchgeführt wird.

5. Verfahren nach einem der Patentansprüche 1 bis 4, **dadurch gekennzeichnet**, daß die nach dem Härtezug erfolgende thermische Behandlung bei einer Temperatur von etwa 250 °C durchgeführt wird.

6. Verfahren nach einem der Patentansprüche 1 bis 5, **dadurch gekennzeichnet**, daß nach dem Härtezug die Innenoberfläche der Rohre entfettet wird.

7. Verfahren nach einem der Patentansprüche 1 bis 6, **dadurch gekennzeichnet**, daß bei der thermischen Behandlung der Rohre nach dem Härtezug ein Gasgemisch mit mindestens 20 % Sauerstoff verwendet wird.

8. Verfahren nach einem der Patentansprüche 1 bis 7, **dadurch gekennzeichnet**, daß die Erwärmung bei der thermischen Behandlung konvektiv, elektrisch induktiv oder konduktiv durchgeführt wird.

## Claims

1. Method for manufacturing seamless drawn semi-hard/hard installation pipes made of copper, whereby the internal surfaces of the pipes are roughened, characterised in that firstly pipe blanks hot-formed from cast bars are cold-formed by drawing to an intermediate size, whereupon the internal surfaces of these intermediate pipes are roughened and then these roughened intermediate pipes are annealed at a temperature of 350°C to 650°C during which an inert gas containing oxygen is introduced into the inside of the pipe, and in that after this the intermediate pipes are subjected to a semi-hard/hard hardening pass which is followed by a thermal treatment with a temperature of 175°C to 275°C during which a gas mixture containing oxygen is introduced into the inside of the pipe.

2. Method according to claim 1, characterised in that the internal surfaces of the intermediate pipes are roughened by blasting or pickling.

3. Method according to patent claim 1 or 2, characterised in that the annealing operation is carried out with an inert gas atmosphere with an oxygen content of 1% to 7% inside the pipe.

4. Method according to one of patent claims 1 to 3, characterised in that the annealing operation is carried out at a temperature of approximately 650°C.

5. Method according to one of patent claims 1 to 4, characterised in that the thermal treatment taking place after the hardening pass is carried out at a temperature of approximately 250°C.

6. Method according to one of patent claims 1 to 5, characterised in that after the hardening pass the internal surface of the pipes is degreased.

7. Method according to one of patent claims 1 to 6, characterised in that a gas mixture with at least 20% oxygen is used for the thermal treatment of the pipes after the hardening pass.

8. Method according to one of patent claims 1 to 7, characterised in that the heating for the thermal treatment is carried out by convection, electrical induction or by conduction.

## Revendications

1. Procédé de fabrication de tubes d'installation semi-durs/durs, étirés, sans soudure, en cuivre, pour lequel les surfaces intérieures des tubes sont rendues rugueuses, caractérisé en ce que
- d'abord on reforme à froid, par étirage à une dimension intermédiaire, des ébauches de tube ayant été reformées à chaud, à partir de barres coulées, puis l'on rend ensuite rugueuses les surfaces intérieures de ces tubes intermédiaires, puis l'on recuit ces tubes intermédiaires à une température de 350° à 650°C, ainsi que dans une atmosphère de gaz protecteur contenant de l'oxygène, introduite à l'intérieur du tube, et
- ensuite les tubes intermédiaires sont soumis à un étirage de durcissement les rendant semi-durs/durs, auquel fait suite un traitement thermique conduit à une température de 175°C à 275°C, avec introduction d'un mélange de gaz contenant de l'oxygène, à l'intérieur du tube.

2. Procédé selon la revendication 1,
caractérisé en ce que
les surfaces intérieures des tubes intermédiaires sont rendues rugueuses par un processus de projection ou de décapage.

3. Procédé selon la revendication 1 ou 2,
caractérisé en ce que
le processus de recuit est conduit sous une atmosphère de gaz protecteur à l'intérieur du tube, avec une proportion en oxygène de 1 % à 7 %.

4. Procédé selon l'une des revendications 1 à 3,
caractérisé en ce que
le processus de recuit est conduit à une température d'environ 650°C.

5. Procédé selon l'une des revendications 1 à 4,
caractérisé en ce que
le traitement thermique s effectuant après l'étirage de durcissement est conduit à une température d'environ 250°C.

6. Procédé selon l'une des revendications 1 à 5,
caractérisé en ce qu'
on dégraisse la surface intérieure du tube après avoir effectué l'étirage de durcissement.

7. Procédé selon l'une des revendications 1 à 6,
caractérisé en ce que
lors du traitement thermique des tubes, après l'étirage de durcissement, on utilise un mélange de gaz comportant au moins 20 % d'oxygène.

8. Procédé selon l'une des revendications 1 à 7,
caractérisé en ce que
le chauffage effectué lors du traitement thermique est effectué selon un processus de convexion, d'induction électrique ou de conduction.
